# EUROPÄISCHE PATENTSCHRIFT

(11) **EP 0 111 943 B1**
(45) Veröffentlichungstag und Bekanntmachung des Hinweises auf die Patenterteilung: **10.12.1986**
(21) Anmeldenummer: 83201316.3
(22) Anmeldetag: 13.09.1983
(51) Int. Cl.: B41M 5/12, C08F 240/00

(54) **Entwicklerharze für Leucopigmente**
Developer resin for leuco dyes
Résine utilisable pour le développement des colorants leuco

(30) Priorität: 16.12.1982 DE 3246539
(43) Veröffentlichungstag der Anmeldung: 27.06.1984
(73) Patentinhaber: RÜTGERSWERKE AKTIENGESELLSCHAFT, 60326 Frankfurt (DE)
(72) Erfinder: Lücke, Wolfgang, Dr., D-4200 Oberhausen 11 (DE); Beneke, Herbert, Dr., D-6420 Castrop-Rauxel (DE); Stäglich, Peter, Dr., D-4100 Duisburg 39 (DE)

## Beschreibung

Die Erfindung betrifft Harze zum Entwickeln von Leucopigmenten, insbesondere zum Farbentwikkeln in druckempfindlichen Aufzeichnungsmaterialien.

Druckempfindliche Aufzeichnungsmaterialien wie z.B. Durchschreibepapiere sind beschichtete Folien, mit denen man Durchschläge ohne Verwendung einer Farbeinlage wie z.B. eines Kohlepapiers anfertigen kann.

Die Aufzeichnung erfolgt dabei durch Entwikkein eines Farbbildes aus einer in einem hochsiedenden, organischen Lösungsmittel gelösten, farblosen organischen Verbindung, die zur Bildung einer Farbe fähig ist.

Diese organische Verbindung wird als Leucopigment bezeichnet. Die gebräuchlichsten Leucopigmente sind Kristallviolettlacton oder Malachitgrünlacton. Daneben aber werden auch andere derartige Verbindungen eingesetzt wie z.B. Leukauramine, Acylauramine, basische, ungesättigte Arylketone, basische Monoazo-Verbindungen, Rhodamin-B-Lactame, Michlers Hydrol, Carbinole des Kristallvioletts und Machalitgrüns oder Pyrane.

Die Farbentwicklung erfolgt durch Reaktion dieser Leucopigmente mit einer sauer wirkenden Entwicklersubstanz bei innigem Kontakt dieser Reaktanten. Der Kontakt erfolgt normalerweise durch den Schreibdruck auf entsprechend beschichtete Folien, aber auch zum Beispiel beim Thermokopieren durch örtlich begrenzte Wärmeeinwirkung und dadurch hervorgerufene Reaktion des Leucopigments.

Als Entwicklersubstanzen kennt man saure, anorganische Salze, wie z. B. saure Tonerden oder Salze aus starken organischen Säuren und schwachen Basen, freie organische Säuren oder Phenolderivate. Diese Substanzen haben neben einer meist vorhandenen Tendenz zur Feuchtigkeitsaufnahme, die zu einem unklaren Schriftbild führt, den Nachteil, dass sie mit Hilfe eines Bindemittels auf der Folie fixiert werden müssen. Wesentlich vorteilhafter ist dagegen die direkte Verwendung von sauer wirkenden Polymerisaten als Farbentwickler. Als derartige Entwicklerharze werden bevorzugt phenolhaltige Polymere wie Phenol-Aldehyd-Kondensationsharze und Phenolpolymerisationsharze eingesetzt.

Phenol-Aldehyd-Kondensationsharze haben die Nachteile, dass einerseits die damit beschichteten Papiere leicht vergilben und dass beim Recycling toxicologische Bedenken bestehen, weil die Gefahr der Formaldehydabspaltung vorhanden ist.

Als Phenolpolymerisationsharze sind für diesen Verwendungszweck das durch Copolymerisation von Phenolen mit Acetylen unter Druck und bei höherer Temperatur, d. h. unter nicht problemlosen Bedingungen hergestellte, teure Alkylphenolacetylenharze und di- und oligomere Alkenylphenole bekannt.

So werden in DE-OS 2647696 und DE-OS 2703 574 dimere substituierte Alkenylphenole und in EP-A-0029323 Vinylphenololigomere als Farbentwickler für Leucopigmente offenbart. Neben dem Nachteil, dass diese Produkte ebenfalls recht teuer sind, besteht bei ihnen die Schwierigkeit, dass sie einen relativ hohen Erweichungspunkt haben, der zudem nicht im gewünschten Bereich verändert werden kann.

Aus EP-A-0029323 ist zwar bekannt, den Erweichungspunkt von Oligovinylphenol durch Variation des Polymerisationsgrades zu verändern, jedoch hat bereits das unsubstituierte Dimere des Vinylphenols einen Erweichungspunkt von 95 °C, während höher polymerisiertes Vinylphenol oder auch die Dimere der substituierten Vinylphenole einen höheren Erweichungspunkt haben. Für druckempfindliche Aufzeichnungsmaterialien aber sollte der Erweichungspunkt im Bereich von 55 bis 110 °C, bevorzugt aber im Bereich von 70-90 °C liegen, um ein optimales Lösungsverhalten im Lösungsmittel des Leucopigments und damit eine gute Farbentwicklung zu haben.

Es ist daher Aufgabe der Erfindung, ein möglichst preiswertes Harz zum Entwickeln von Leucopigmenten, insbesondere zum Farbentwickeln in druckempfindlichen Aufzeichnungsmaterialien, auf der Basis eines phenolhaltigen Polymers bereitzustellen, das einfach herzustellen und zu handhaben ist, das keine Vergilbung des Aufzeichnungsmaterials bewirkt, keine toxikologischen Bedenken beim Gebrauch oder Recyclen erwarten lässt und dessen Erweichungspunkt im Bereich von 55-110 °C (nach K.-S), bevorzugt jedoch im Bereich von 70-90 °C liegt. Diese Aufgabe wird gelöst durch Harze und Verfahren zu ihrer Herstellung gemäss der Ansprüche 1-6.

Phenolmodifizierte Kohlenwasserstoffharze sind in der Klebstoff- und Lackindustrie häufig gebrauchte Polymere, die durch Polymerisation von ungesättigten aromatischen Kohlenwasserstoffen und Phenol oder substituierten Phenolen unter Verwendung von Friedel-Crafts-Katalysatoren hergestellt werden.

Sie sind als Entwicklerharze für Leucopigmente weniger geeignet, denn ihr Gehalt an phenolischen Hydroxylgruppen, der mit der Grösse OH-Zahl angegeben wird, ist für eine gute Farbentwicklung zu gering. Versucht man, diese OH-Zahl zu erhöhen, indem man den Anteil von Phenol erhöht, so wird ab einer OH-Zahl von etwa 3,5 das überschüssige Phenol nicht mehr gebunden. Die Harze werden instabil, was sich durch einen auftretenden Geruch nach freiem Phenol unangenehm bemerkbar macht.

Es wurde jedoch gefunden, dass gemäss der älteren Anmeldungen EP-A-70579 und EP-A-109694 hergestellte, stabilisierte phenolmodifizierte Kohlenwasserstoffharze mit hoher OH-Zahl sehr gute Entwicklungseigenschaften haben, sich jedoch aufgrund ihrer niedrigen Erweichungspunkte nicht als Entwicklungsharze in druckempfindlichen Aufzeichnungsmaterialien eignen.

Diese stabilisierten, phenolmodifizierten Kohlenwasserstoffharze werden hergestellt durch Polymerisation von ungesättigten, aromatischen Kohlenwasserstoffen, gegebenenfalls Isobuten, und Phenol oder substituierten Phenolen unter Verwendung von Friedel-Crafts-Katalysatoren, wobei eine Teilmenge der ungesättigten aromatischen Kohlenwasserstoffe und/oder die gesamte Menge an Phenolen und an Katalysator vorgelegt werden und die Polymerisation durch Zugabe der restlichen ungesättigten aromatischen Kohlenwasserstoffe so gesteuert wird, dass sie nach Erreichen der gewählten Polymerisationstemperatur, die im Bereich von 70 bis 140 °C liegt, isotherm geführt wird.

EP-A-70579 und EP-A-109694 gehören zum Stand der Technik nach Artikel 54(3) EPÜ, wobei EP-A-70579 die Vertragsstaaten DE, FR, GB, IT und NL und EP-A-109694 die Vertragsstaaten BE, DE, FR, GB, IT und NL benennt.

Das Verhältnis Phenol oder Phenolgemisch zu ungesättigten aromatischen Verbindungen muss so abgestimmt sein, dass sich stöchiometrisch Additionsprodukte mit einer entsprechenden OH-Zahl bilden können. Für die erfindungsgemässe Verwendung dieser stabilisierten phenolmodifizierten Kohlenwasserstoffharze ist eine OH-Zahl von 4,5 bereits für eine Farbentwicklung ausreichend, jedoch wird die Farbentwicklung im allgemeinen umso besser, je höher die OH-Zahl ist.

Als Rohstoffe für die erfindungsgemässen Harze dienen phenolische Verbindungen, polymerisierbare ungesättigte, aromatische Kohlenwasserstoffe und ggf. Isobuten. Als phenolische Verbindungen können sowohl einkernige als auch mehrkernige Phenole, wie das Phenol selbst, dessen alkyl-substituierte Homologe wie Kresole oder Xylenole sowie Naphthole eingesetzt werden, ausserdem halogensubstituierte Phenole wie das Chlor- oder Bromphenol und mehrwertige Phenole wie Resorcin oder Brenzkatechin.

Bevorzugt werden technische Phenolfraktionen verwendet, die bei der Destillation von Rohphenol anfallen. Dies enthalten Phenol, Kresole, Xylenole sowie gegebenenfalls geringe Anteile höher alkylierter Phenole. Die Zusammensetzung dieser Fraktionen variiert je nach dem ausgewählten Siedebereich.

Ungesättigte, aromatische Kohlenwasserstoffe finden sich einerseits in den im Temperaturbereich von 140 bis etwa 220 °C siedenden Destillaten aus dem Steinkohlenhochtemperaturteer, andererseits entstehen ungesättigte, aromatische Kohlenwasserstoffe bei der Crackung von Naphtha oder Gasöl sowie bei der Pyrolyse von Crackrückständen und sind in einer im Bereich von 160-220 °C siedenden Fraktion, der sogenannten Harzölfraktion, angereichert. Diese Fraktionen enthalten ungesättigte aromatische Verbindungen, im wesentlichen Inden, Vinyltoluol, Methylinden, Cumaron, Dicyclopentadien, Methyldicyclopentadien, Styrol und a-Methylstyrol, in einer Konzentration von 50 bis 70% neben nicht reaktiven aromatischen Verbindungen.

Die Mengenverhältnisse von Phenolen oder Phenolgemischen zu ungesättigten, aromatischen Verbindungen liegen zwischen 20:80 bis 50:50 Gew.-%.

Werden diese aromatischen Kohlenwasserstoffe noch mit lsobuten gemeinsam polymerisiert, was mitunter zur Verbesserung der Verträglichkeit mit unpolaren Lösungsmitteln angebracht ist, so liegen die Mengenverhältnisse der Reaktionspartner in folgenden Bereichen:
20-40 Gew.-% phenolische Verbindungen
78-30 Gew.-% aromatische, ungesättigte Kohlenwasserstoffe und
2-30 Gew.-% Isobuten

Die eingesetzten Mengen an phenolischen Verbindungen gewährleisten, dass die resultierenden Harze eine OH-Zahl von mindestens 4,5 haben. Dabei ist es möglich, durch Einsatz mehrwertiger Phenole die OH-Zahl bis über 9 zu steigern.

Die Polymerisation dieser ungesättigten Verbindungen erfolgt im allgemeinen mit Hilfe von Säuren oder Friedel-Crafts-Katalysatoren wie z. B. Trichloressigsäure, Bortrifluorid-Komplexen, Aluminium-, Antimon V- oder Zinn-IV-chlorid.

Zur Durchführung der Polymerisation werden Katalysator und Phenol oder Phenolgemisch vorgelegt. Die Phenolkomponente soll dabei gelöst sein. Es wurde gefunden, dass es zweckmässig ist, als Lösungsmittel einen Teil der Kohlenwasserstoffreaktion zu verwenden und somit mit einem Minimum an Lösungsmittel zu arbeiten. Bei Einsatz einer derartigen Lösung startet die Polymerisationsreaktion sofort und muss gegebenenfalls durch Kühlen innerhalb der Temperaturgrenzen gehalten werden. Nach Ablauf dieses ersten Polymerisationsschrittes wird die restliche Harzölfraktion so zugegeben, dass die Polymerisation bei gleichbleibender Temperatur weiterverläuft.

Enthält das ursprüngliche Reaktionsgemisch noch keine ungesättigten, aromatischen Kohlenwasserstoffe, so werden diese so zudosiert, dass zuerst ein Anstieg der Temperatur des Reaktionsgemisches auf die gewünschte Polymerisationstemperatur erfolgt und dass die Temperatur im weiteren Polymerisationsverlauf konstant gehalten wird.

Diese Polymerisationstemperaturen liegen im Bereich von 30 bis 70 °C, wobei bei niedrigeren Temperaturen einerseits höhere Erweichungspunkte erzielt werden, andererseits aber auch die Polymerisationsdauer verlängert wird.

Bei der Copolymerisation mit Isobuten liegt die Reaktionstemperatur bei einem Wert im Bereich von 20-140 °C. Sie ist bedingt durch den Siedepunkt des Isobutens und den während der Reaktion herrschenden Druck.

Zur Durchführung der Polymerisation werden Katalysator und Phenol oder Phenolgemisch bevorzugt als Lösung in aromatischen Lösungsmitteln vorgelegt und die ungesättigten, aromatischen Kohlenwasserstoffe und das Isobuten im festgelegten Verhältnis nach und nach zudosiert. Dies kann dadurch erfolgen, dass die ungesättigten, aromatischen Kohlenwasserstoffe und lsobuten gekühlt gemischt werden und auf einer Temperatur unterhalb des Siedebeginns des Gemisches gehalten werden und dass dieses Gemisch den phenolischen Verbindungen portionsweise unter Kühlung zudosiert wird. Dann kann die Reaktion unter Normaldruck durchgeführt werden. Es ist aber auch möglich, zum Gemisch aus den phenolischen Verbindungen und dem Katalysator die aromatischen, ungesättigten Kohlenwasserstoffe und das Isobuten ungekühlt im vorgegebenen Verhältnis getrennt zuzugeben. Das gasförmige Isobuten wird dabei unter einem Druck von bis zu 6 bar in das Reaktionsgefäss eingepresst und die Reaktion unter einem Druck von bis zu 4 bar durchgeführt. Die Neutralisation des Katalysators und die weitere Aufarbeitung des Harzes erfolgen nach an sich bekannten Verfahren.

Bei optimaler Polymerisation, die durch eine niedrige Polymerisationstemperatur und durch eine ein- bis zweistündige Nachreaktion bei dieser Temperatur gegeben ist, lassen sich mit einwertigen Phenolen stabile, phenolmodifizierte Kohlenwasserstoffharze mit OH-Zahlen von mehr als 4,5 und Erweichungspunkten bis zu 65 °C herstellen.

Werden als phenolische Verbindungen ganz oder teilweise mehrwertige Phenole wie Brenzcatechin oder Resorcin eingesetzt, so ergeben sich stabile Harze mit OH-Zahlen bis etwa 10. Es wurde gefunden, dass diese Harze Erweichungspunkte von 65 bis 80 °C haben.

Die Erweichungspunkte sind für ein Entwicklerharz für druckempfindliche Aufzeichnungsmaterialien insofern auf einen relativ engen Temperaturbereich begrenzt, als die Erfahrung gezeigt hat, dass Produkte mit einem Erweichungspunkt von mehr als 110 °C im allgemeinen keine Farbentwicklung mehr bewirken. Offensichtlich werden derartige Harze von dem Lösungsmittel des Leucopigments nicht für eine farbgebende Reaktion ausreichend angelöst. Daraus folgt, dass für diese Reaktion ein Harz mit einem möglichst niedrigen Erweichungspunkt erwünscht wäre. Andererseits darf das Harz bei Raumtemperatur nicht kleben und es muss, was vor allem bei Papier als Trägermaterial wichtig ist, als Schicht auf dem Trägermaterial bleiben und darf nicht in dieses einziehen. Der Erweichungspunkt sollte aus diesen Erwägungen möglichst hoch sein. Als Resultat dieser einengenden Parameter ergibt sich für die Erweichungspunkte der Harze ein noch tolerierbarer Bereich von 55 bis 110 °C und ein für Durchschreibepapiere bevorzugter Bereich von 70 bis 90°C.

Der Einsatz mehrwertiger Phenole bei der Herstellung der erfindungsgemässen phenolmodifizierten Kohlenwasserstoffe erlaubt es demnach, die Erweichungspunkte der Harze in den für Durchschreibepapiere optimalen Temperaturbereich einzustellen und gleichzeitig die Entwicklereigenschaften zumindest zu verbessern.

Eine andere Möglichkeit, den Erweichungspunkt der phenolmodifizierten Kohlenwasserstoffharze zu erhöhen, ja ihn im genannten Bereich nahezu beliebig einzustellen, bietet die Copolymerisation mit Vinylphenol oder einem im Kern oder der Alkenkette halogen-, alkyl- oder aralkylsubstituierten Vinylphenol.

Überraschenderweise wurde gefunden, dass Vinylphenole mit ungesättigten, aromatischen Verbindungen und phenolischen Verbindungen copolymerisieren. Aufgrund der ausserordentlichen Reaktivität der Vinylphenole war zu erwarten, dass die relativ reaktionsträgen ungesättigten, aromatischen Verbindungen und die überhaupt nicht polymerisierenden, sondern nur durch eine Alkylierungsreaktion beteiligten Phenole nicht mitreagieren. Es erfolgt jedoch eine echte Copolymerisation, die ein einheitliches Harz liefert.

Die Mengen an Vinylphenol liegen je nach gewünschtem Erweichungspunkt zwischen 10 und 30% der zu polymerisierenden Komponenten, wobei man etwa 10 bis 70% der Phenole durch Vinylphenol ersetzt. Es wäre zwar auch möglich, die gesamten phenolischen Verbindungen durch Vinylphenole zu ersetzen, jedoch ist dies aus wirtschaftlichen Gründen nicht erwünscht und ergibt zudem Harze mit einem zu hohen Erweichungspunkt.

Die Polymerisationsreaktion erfolgt ebenfalls durch isotherme Polymerisation in der Weise, dass Vinylphenol die phenolischen Verbindungen, die ungesättigten, aromatischen Kohlenwasserstoffe und gegebenenfalls Isobuten miteinander gemischt und mit einem Friedel-Crafts-Katalysator versetzt werden. Die Polymerisationsreaktion wird gegebenenfalls unter äusserer Kühlung nach Erreichen der gewählten Polymerisationstemperatur, die im Bereich von 30-90 °C liegt, isotherm geführt.

Nach Beendigung der Reaktion kann zur Vervollständigung der Polymerisationsreaktion nach 15-30 min nachgeheizt werden.

Danach wird der Katalysator durch Auswaschen oder Fällen und Filtrieren entfernt und das Harz durch Destillation bei Normaldruck oder im Vakuum und nachfolgende Wasserdampfdestillation, von nicht polymerisierten Bestandteilen befreit.

Die erhaltenen Harze sind nahezu farblose, nicht vergilbende, geruchfreie Produkte mit Erweichungspunkten, die je nach Zusammensetzung im Bereich von 70-110 °C liegen. Sie ergeben bei Reaktion mit einem Leucopigment bereits ab OH-Zahlen von nur 4,5 eine Farbentwicklung, die für ein druckempfindliches Durchschreibepapier sehr gut ist.

Die Erfindung wird durch die folgenden Beispiele weiter erläutert. Prozentangaben sind dabei Gewichtsprozente. Die Erweichungspunkte (E.P.) sind nach der Methode Krämer-Sarnow bestimmt. Die OH-Zahl ist durch Acetylierung mit anschliessender Verseifung unter Bestimmung der hierzu benötigten Menge einer KOH-Lösung bekannten Faktors ermittelt.

### Beispiel 1

Durch isotherme Polymerisation bei 35 °C eines Ansatzes aus 150 g Phenolfraktion mit einem Gehalt an 48% Phenol und 16% Kresolen und 36% Xylenolen, 50 g Toluol, 5,4 g BF₃-Methylätherat, 350 g Harzölfraktion mit einem Siedebereich von 160-220 °C (Indengehalt 63%) wird ein helles, nicht vergilbendes, nahezu geruchloses Harz mit einem EP von 55 °C und einer OH-Zahl von 6,4 erhalten (Ausbeute 73% der polymerisierbaren Anteile).

### Schreibprüfung

10 g Harz werden in 100 ml Toluol (Äthylacetat) gelöst. Mit dieser Lösung wird eine Seite eines Bogens handelsüblichen Schreibmaschinenpapiers befeuchtet und anschliessend das Lösungsmittel verdampft. Das so vorbereitete Papier entspricht der Kopierseite eines druckempfindlichen Durchschreibepapiersystems. Es wird auf ein Deckblatt eines handelsüblichen Durchschreibepapiersystems, das mit einem oder mehreren Leucopigmenten und einem hochsiedenden festen organischen Lösungsmittel mikroverkapselt beschichtet ist, so aufgelegt, dass die beiden beschichteten Seiten aufeinanderliegen. Das so hergestellte Durchschreibesystem wird mit einer normalen Schreibmaschine in gebräuchlicher Weise beschrieben.

Nach 10 sec wird die Schriftentwicklung auf dem Durchschlagblatt beurteilt. Die Beurteilung erfolgt gemäss folgenden Kategorien:
sehr gut volle Farbentwicklung
gut die Schrift ist gut lesbar
ausreichend die Schrift ist nach 10 sec gerade lesbar, die Farbe vertieft sich innerhalb einer Minute
nicht ausreichend es wird kein lesbares Schriftbild entwickelt.

Die mit dem hergestellten Entwicklerharz erzielte Schriftentwicklung ist gut.

### Beispiel 2

Durch isotherme Polymerisation bei 25 °C eines Ansatzes aus 150 g Phenolfraktion gemäss Beispiel 1, 50 g Toluol, 5,4 g BF₃-Methylätherat, 320 g Harzölfraktion (Siedebereich 160-220 °C), 18 g Isobuten wird ein helles, nahezu geruchloses Harz mit einem EP vom 60 °C und einer OH-Zahl von 5,9 erhalten.

Bei der Schriftprüfung analog Beispiel 1 ergibt sich eine gute Schriftentwicklung.

### Beispiel 3

Durch isotherme Polymerisation bei 40 °C eines Ansatzes aus 3630 g Phenolfraktion gemäss Beispiel 1, 80,6 g BF₃-Methylätherat, 3000 g Harzölfraktion/Siedebereich 160-220 °C, 1090 g Isobuten wird ein helles, nicht vergilbendes, nahezu geruchloses Harz mit einem EP von 60 °C und einer OH-Zahl von 5,8 erhalten.

Bei der Schriftprüfung analog Beispiel 1 ergibt sich eine ausreichende Schriftentwicklung.

### Beispiel 4

Durch isotherme Polymerisation bei 40 °C eines Ansatzes aus 75 g Phenol, 25 g Toluol, 2,7 g BF₃- Äthylätherat, 80 g Divinylbenzol, 100 g Harzölfraktion mit 53% Vinyltoluolgehalt (Siedebereich 160-172 °C) wird ein helles, nicht vergilbendes nahezu geruchloses Harz mit einem EP von 57 °C und einer OH-Zahl von 5,8 erhalten.

Bei der Schriftprüfung analog Beispiel 1 ergibt sich eine ausreichende Schriftentwicklung.

### Beispiel 5

Durch isotherme Polymerisation bei 60 °C eines Ansatzes aus 40 g Resorcin, 350 g Toluol, 3,1 g BF₃-Methylätherat, 240 g Harzölfraktion (Siedebereich 160-220 °C) wird ein helles, nicht vergilbendes, nahezu geruchloses Harz mit einem EP von 67 °C und einer OH-Zahl von 9,3 erhalten (Ausbeute 35% der polymerisierbaren Anteile).

Bei der Schriftprüfung analog Beispiel 1 ergibt sich eine sehr gute Schriftentwicklung.

### Beispiel 6

Durch isotherme Polymerisation bei 60 °C eines Ansatzes aus 40 g Brenzkatechin, 280 g Toluol, 3,1 g BF₃-Methylätherat, 240 g Harzölfraktion (Siedebereich 160-220 °C) wird ein helles, nicht vergilbendes, nahezu geruchloses Harz mit einem EP von 72 °C und einer OH-Zahl von 7,1 erhalten (Ausbeute 79% der polymerisierbaren Anteile).

Bei der Schriftprüfung analog Beispiel 1 ergibt sich eine gute Schriftentwicklung.

### Beispiel 7

Durch isotherme Polymerisation bei 60 °C eines Ansatzes aus 200 g Phenol, 300 g p-Vinylphenol, 15 g BFg-Methylätherat, 787 g Harzölfraktion (Siedebereich 160-220 °C) wird ein helles, nicht vergilbendes, nahezu geruchloses Harz mit einem EP von 80 °C und einer OH-Zahl von 4,9 erhalten.

Bei der Schriftprüfung analog Beispiel 1 ergibt sich eine sehr gute Schriftentwicklung.

### Beispiel 8

Durch isotherme Polymerisation bei 80 °C eines Ansatzes aus 160 g Phenol, 220 g p-Vinylphenol, 15 g BFg-Methylätherat, 976 g Harzölfraktion (Siedebereich 160-220 °C) wird ein helles, nicht vergilbendes, nahezu geruchloses Harz mit einem EP von 70 °C und einer OH-Zahl von 4,5 erhalten.

Bei der Schriftprüfung analog Beispiel 1 ergibt sich eine sehr gute Schriftentwicklung.

### Vergleichsbeispiel

Ein durch Polymerisation von p-Vinylphenol hergestelltes Polyvinylphenolharz mit einem EP von 185 °C und einer OH-Zahl von 14 zeigt bei einer Schriftprüfung analog Beispiel 1 keine Entwicklereigenschaften.

## Patentansprüche

1. Harz zum Entwickeln von Leucopigmenten in druckempfindlichen Aufzeichnungsmaterialien, dadurch gekennzeichnet, dass das Harz ein stabilisiertes, phenolmodifiziertes Kohlenwasserstoffharz mit einer OH-Zahl grösser als 4,5 und mit einem Erweichungspunkt im Bereich von 55-110°Cist.

2. Harz nach Anspruch 1, dadurch gekennzeichnet, dass der Erweichungspunkt im Bereich von 70-90 °C liegt.

3. Harz nach den Ansprüchen 1 und 2, dadurch gekennzeichnet, dass als phenolische Verbindungen ganz oder teilweise mehrwertige Phenole eingesetzt werden.

4. Harz nach den Ansprüchen 1-3, dadurch gekennzeichnet, dass es mit Isobuten copolymerisiert ist.

5. Harz nach den Ansprüchen 1-4, dadurch gekennzeichnet, dass es mit Vinylphenol copolymerisiert ist.

6. Verfahren zur Herstellung des Harzes nach Anspruch 5, dadurch gekennzeichnet, dass Vinylphenol, die Phenole, die ungesättigten aromatischen Kohlenwasserstoffe und gegebenenfalls Isobuten miteinander vermischt und mit einem Friedel-Crafts-Katalysator versetzt werden und die Polymerisationsreaktion nach Erreichen der gewählten Polymerisationstemperatur im Bereich von 30 bis 90 °C gegebenenfalls unter äusserer Kühlung isotherm geführt wird.

## Claims

1. A resin for developing of leucopigments in pressure sensitive recording materials which is a stabilized, phenolic-modified hydrocarbon resin with an OH-number of at least 4,5 and a softening point in the range of 55-1.10 °C.

2. The resin as in claim 1, having a softening point in the range of 70 to 90 °C.

3. The resin as in claims 1 and 2, wherein as phenolic compounds multivalent phenols are used wholly or partly.

4. The resin as in the claims 1-3, which is copolymerized with isobutene.

5. The resin as in the claims 1-4, which is copolymerized with vinyl phenol.

6. A process for the production of the resin as in claim 5, comprising mixing vinyl phenol, the phenolic compounds, the unsaturated aromatic hydrocarbons, and, if necessary, the isobutene with one another and treating with a Friedel-Crafts-catalyst, permitting the polymerization reaction to proceed isothermally after reaching the selected polymerization temperature in the range of 30 to 90 °C, optionally with exterior cooling.

## Revendications

1. Résine pour le développement de leucopigments dans des supports automarqueurs sensibles à la pression, caractérisée en ce que la résine est une résine d'hydrocarbures, stabilisée, modifiée au phénol, ayant un indice d'OH supérieur à 4,5 et un point de ramollissement dans un domaine de 55-110 °C.

2. Résine selon la revendication 1, caractérisée en ce que le point de ramollissement se situe dans un domaine de 70-90 °C.

3. Résine selon les revendications 1 et 2, caractérisée en ce qu'en tant que composés phénoliques on met en oeuvre totalement ou partiellement des phénols polyvalents.

4. Résine selon les revendications 1-3, caractérisée en ce qu'elle est copolymérisée avec de l'iso- butène.

5. Résine selon les revendications 1-4, caractérisée en ce qu'elle est copolymérisée avec du vinylphénol.

6. Procédé pour la préparation de la résine selon la revendication 5, caractérisé en ce que l'on mélange entre eux le vinylphénol, les phénols, les hydrocarbures aromatiques non saturés et éventuellement l'isobutène et en ce que l'on y ajoute un catalyseur de Friedel-Crafts et en ce que la réaction de polymérisation est menée isothermi- quement après avoir atteint la température de polymérisation choisie dans un domaine de 30 à 90 °C, le cas échéant sous refroidissement extérieur.
